# EUROPÄISCHE PATENTSCHRIFT

(11) **EP 1 445 338 B1**
(45) Veröffentlichungstag und Bekanntmachung des Hinweises auf die Patenterteilung: **27.05.2009**
(21) Anmeldenummer: 04002129.7
(22) Anmeldetag: 02.02.2004
(51) Int. Cl.: C21D 1/767, C21D 11/00, F27B 9/40, F27B 13/14, F27D 19/00, C21D 1/76

(54) **Verfahren zum Wärmebehandeln von Metallteilen unter Schutzgas**
Process for heat-treating of metal pieces under protective gas
Procédé de traitement thermique de piéces metalliques sous une atmosphère inerte

(30) Priorität: 06.02.2003 DE 10304945
(43) Veröffentlichungstag der Anmeldung: 11.08.2004
(73) Patentinhaber: LOI Thermprocess GmbH, 45141 Essen (DE)
(72) Erfinder: Bussmann, Gerhard, 45277 Essen (DE); Szigan, Manfred, 45355 Essen (DE)
(74) Vertreter: Harlacher, Mechthild

(56) Entgegenhaltungen:
- US-A- 2 789 808
- US-A- 4 141 539
- US-A- 4 543 891
- US-A- 4 571 273

## Beschreibung

Die Erfindung betrifft ein Verfahren zum Glühen von Metallteilen in einer Schutzgasatmosphäre in einem Glühraum.

Ein derartiges Glühverfahren, bei dem die Metallteile während einer Aufheizphase aufgeheizt, während einer Haltephase auf einer im wesentlichen konstanten Temperatur gehalten und während einer Abkühlphase abgekühlt werden, ist aus der US 4 571 273 A bekannt. Bei diesem bekannten Verfahren wird vor Beginn und/oder während der Abkühlphase das Schutzgas gegen ein spezifisch leichtes Schutzgas ausgetauscht, um die Abkühlzeit zu verringern.

Derartige Verfahren erfolgen in Industrieöfen unter Schutzgas, das entsprechend den jeweiligen Anforderungen aus einem oder mehreren unterschiedlichen Gasen bestehen kann. Das Schutzgas kann beispielsweise neutrales Inertgas wie Stickstoff und/oder ein reduzierendes Gas wie Wasserstoff oder ein kohlenstoffenhaltiges Gas oder eine Mischung von Gasen sein. Der Glühraum wird in der Regel indirekt beheizt.

Aus der US 4 141 539 A ist ein Wärmebehandlungsverfahren bekannt, bei dem Metallteile in einem Vakuum in einer Kammer aufgeheizt und in einer kohlenstoffhaltigen Atmosphäre wärmebehandelt werden. Danach wird Kühlgas durch einen Einlass, der mit einem Ventil versehen ist, in die Kammer eingelassen. Das Kühlgas wird in der Kammer mittels eines Gebläses, welches von einem Elektromotor angetrieben wird, zirkuliert. Durch einen Auslass, der mit einem Ventil versehen ist, kann das Gas abgelassen werden.

In der Kühlphase, in der das Gebläse in Betrieb ist, schwanken Temperatur und Druck, so das sich die Dichte des Gases in der Kammer ändert. Wenn sich die Dichte des Gases erhöht, steigt die Stromaufnahme des Motors, der das Gebläse antreibt. Um eine Überlastung des Motors zu verhindern, wird die Stromaufnahme des Motors erfasst. Wenn die Stromaufnahme einen Wert erreicht, der zu Überlastung des Motors führen könnte, wird die Dichte des Gases in der Kammer verringert, indem die Ventile im Einlass und/oder Auslass so angesteuert werden, dass sich der Zustrom des Gas in die Kammer verringert und/oder der Strom des Gases durch den Auslass vergrößert.

Ein wichtiges Verfahren ist das Glühen von Metallteilen in Haubenglühöfen, beispielsweise das Blank- oder Rekristallisationsglühen von Blechen, Bändern oder Drähten, die zu Coils gewickelt sind und zum Glühen übereinander gestapelt werden.

Die Oberfläche der Bleche, Bänder oder Drähte sind mit Walzemulsionen oder Ölen verunreinigt. Für die Erzielung einer hohen Oberflächenreinheit ist es erforderlich, dass die Schutzgasatmosphäre ausgetauscht, d. h. dass der Glühraum gespült wird. Beim Spülen wird kontinuierlich oder in vorgegebenen Intervallen Schutzgas in den Glühraum eingeleitet, während die Schutzgasatmosphäre abströmt. Bisher erfolgt die Schutzgaszufuhr nach fest vorgegebenen Spülraten bzw. mit vorgegebenen Volumenströmen und nach errechneten Spülzeiten.

Während der Haltephase wird üblicherweise in Intervallen mit einem vorgegebenen Schutzgasvolumenstrom, und zwar etwa 5 bis 35 m³ pro Stunde, gespült.

Der Schutzgasverbrauch, der wesentlich die Glühkosten beeinflusst, ist bei den bekannten Verfahren relativ groß. Trotzdem ist eine gleichbleibende ausreichende Oberflächenreinheit nicht gewährleistet, weil die Emulsions- oder Ölmengen auf der Oberfläche der Metallteile sehr unterschiedlich sein können.

Problematisch ist außerdem, dass unerwünschte Reaktionen während der Wärmebehandlung, wie die Methanbildung aus Crackprodukten oder die Russbildung durch Methanzerfall in der Haltephase und/oder der Kühlphase oder Taupunktveränderungen nicht festgestellt werden können.

Bei einigen Wärmebehandlungsverfahren ist es erforderlich, während des Verfahrens ein Gas gegen ein Schutzgas mit einer anderen Zusammensetzung auszutauschen, beispielsweise beim Vorspülen eines Glühraums vor dem Aufheizen. Es hat sich in der Praxis herausgestellt, dass bei errechneten Spülzeiten nicht immer gewährleistet ist, dass das Gas tatsächlich vollständig ausgetauscht wird.

Die Aufgabe der Erfindung besteht demgemäß darin, diese Mängel zu beseitigen und ein Verfahren anzugeben, mit dem die Steuerung des Spülprozesses verbessert und der Schutzgasverbrauch reduziert werden kann.

Diese Aufgabe wird durch ein Verfahren zum Glühen von Metallteilen in einer Schutzgasatmosphäre in einem Glühraum mit den Merkmalen des Anspruches 1 gelöst, wobei
die Metallteile während einer Aufheizphase (A) aufgeheizt, während einer Haltephase (B), in welcher die Temperatur der Schutzgasatmosphäre konstant gehalten wird, auf einer konstanten Temperatur gehalten und ggf. während einer Abkühlphase (C) abgekühlt werden,
- während der Haltephase (B) ein Schutzgas kontinuierlich oder in Intervallen mit vorgegebenem Volumenstrom in den Glühraum eingeleitet und Schutzgasatmosphäre abgeführt wird,
- in der Schutzgasatmosphäre kontinuierlich ein Gebläse, welches von einem Elektromotor angetriebenen wird, mit einer konstanten Drehzahl umläuft,
- während der Haltephase (B) die Stromaufnahme des Elektromotors erfasst wird,
Anzahl und/oder Länge der Spülintervalle und/oder der Volumenstrom des Schutzgases auf Mindestwerte eingestellt werden,
bei einem Anstieg der Stromaufnahme des Elektromotors Anzahl und/oder Länge der Spülintervalle und/oder der Volumenstrom desselben Schutzgases so lange erhöht werden, bis die Stromaufnahme des Elektromotors konstant ist oder sinkt.

Der Erfindung liegt die Erkenntnis zugrunde, dass sich die Stromaufnahme des Elektromotors in Abhängigkeit von der Dichte der Schutzgasatmosphäre ändert. Da in der Haltephase die Temperatur der Schutzgasatmosphäre im wesentlichen konstant ist, können nicht temperaturbedingte Änderungen der Dichte erfasst werden, insbesondere Dichteänderungen aufgrund erhöhter Öl- bzw. Emulsions-Abdampfraten. Die Änderung der Stromaufnahme kann als Signal zur Steuerung des Austausches des Schutzgases genutzt werden. Beispielsweise kann die Änderung der Stromaufnahme als Signal zur Anpassung der Spülmenge bzw. des Volumenstromes des Schutzgases in Phasen höherer Abdampfung von Walzemulsionen oder Ölen von der Oberfläche der Metallteile genutzt werden.

Die Methanbildung aus Crackprodukten oder die Russbildung durch Methanzerfall in der Haltephase und/oder der Kühlphase oder Taupunktveränderungen können festgestellt und der Wärmebehandlungsprozess entsprechend gesteuert werden.

Bei Glühräumen, die kein Gebläse zur Umwälzung der Schutzgasatmosphäre aufweisen, kann ein Gebläse kleiner Leistung mit genormtem Motor ausschließlich zum Zweck der Detektion von Dichteänderungen eingesetzt werden. Ein derartiges Hilfsgebläse liefert genaue Messdaten.

Der Austausch des Schutzgases kann über Spülprogramme gesteuert werden, die den Volumenstrom des einströmenden Schutzgases oder der abströmenden Schutzgasatmosphäre, die Anzahl und/oder die Dauer von Spülintervallen steuern. Der Volumenstrom kann beispielsweise verändert werden, indem ein austrittsseitiges Stellventil in Öffnungsrichtung verstellt wird und folglich mehr Schutzgas in den Glühraum des Haubenglühofens einströmt.

Anhand der Istwerte der Stromaufnahme können Spülprogramme erstellt oder optimiert werden. Beim Blankglühen können die Spülmenge bzw. der Volumenstrom des Schutzgases und/oder die Spüldauer in Abhängigkeit von Abdampfverhalten der Coilstapel gesteuert werden.

Vorteilhafterweise wird während der Aufheizphase (A) und ggf. der Abkühlphase (C) die Stromaufnahme des Elektromotors mit einer Sollwertkurve verglichen. In Abhängigkeit von der Abweichung des Istwertes der Stromaufnahme vom Sollwert wird ein Signal gebildet, das zur Steuerung des Austausches der Schutzgasatmosphäre genutzt wird.

Wenn der Elektromotor seine Höchstleistung erreicht, wird bei frequenzgeregelten Motoren, die üblicherweise in Haubenglühöfen eingesetzt werden, die Drehzahl reduziert. Daher wird vorzugsweise ein Maximalwert der Stromaufnahme festgelegt. Bei einem Anstieg der Stromaufnahme über den Maximalwert hinaus wird gespült, indem die Anzahl der Spülintervalle verändert, Spülzeiten verlängert und/oder der Volumenstrom des Schutzgases so lange erhöht wird bis die Stromaufnahme unter einen eingestellten Sollwert sinkt. Auf diese Weise kann bei Wärmebehandlungsverfahren eine maximale Umwälz- und Kühlleistung erreicht werden.

Die Erfindung wird im Folgenden anhand eines Beispieles im Zusammenhang mit der Zeichnung näher erläutert.

Bei dem Beispiel handelt es sich um ein Verfahren zum Blankglühen von Stahlblechen in einem Glühraum eines nicht dargestellten Haubenglühofens mit einem Umwälzventilator in einer Schutzgasatmosphäre, die im wesentlichen aus Wasserstoff besteht. Während der Wärmebehandlung wird der Glühraum gespült. Das Spülen wird mittels eines Spülprogramms gesteuert. Schutzgas wird durch eine Schutzgasleitung, in der sich in bekannter Art und Weise ein ansteuerbares Ventil befindet, zugeführt. Die Schutzgasatmosphäre strömt über eine Austrittsleitung, in der sich ebenfalls ein Ventil befindet, ab.

Die Zeichnung zeigt die Stromaufnahme (Ampere) des Elektromotors des Umwälzventilators sowie den zugeführten Schutzgasvolumenstrom (m³ pro Stunde) in Abhängigkeit von der Zeit (Stunden).

Das in der Zeichnung dargestellte Diagramm zeigt eine Aufheizphase A, eine Haltephase B sowie eine Abkühlphase C. Die Stromaufnahme des Elektromotors ist mit Hilfe einer durchgehenden Linie dargestellt. Der Schutzgasvolumenstrom ist als gestrichelte Linie dargestellt.

In der Aufheizphase A wird die Schutzgasatmosphäre auf eine festgelegte Temperatur, hier ca. 700°C aufgeheizt. Der erste Anstieg der Stromaufnahme ist bedingt durch die Drehzahlerhöhung. Danach sinkt die Stromaufnahme, da mit steigender Temperatur die Dichte der Schutzgasatmosphäre sinkt.

In der Haltephase B wird die Temperatur der Schutzgasatmosphäre im wesentlichen konstant gehalten. Die Drehzahl des Umwälzventilators ist ebenfalls konstant. Das Schutzgas wird mit einem minimalen Volumenstrom in den Glühraum eingeleitet und Schutzgasatmosphäre abgeführt, und zwar in Abhängigkeit von einem Sollwert. Der Sollwert des Volumenstromes wird anhand der Mindestanforderungen an die Oberflächenreinheit und minimaler Beladung der Oberfläche der Stahlbänder mit Emulsion oder Öl festgelegt und kann 2 m³ bis 20 m³ pro Stunde betragen. Im Ausführungsbeispiel beträgt der Volumenstrom ca. 3 m³.

Der im Diagramm zu erkennende Anstieg der Stromaufnahme ist bedingt durch einen Dichteanstieg der Schutzgasatmosphäre aufgrund eines hohen Anteils von abdampfenden Öldämpfen. Der Anstieg der Stromaufnahme des Elektromotors des Umwälzventilators wird als Signal zur Steuerung des Austausches der Schutzgasatmosphäre genutzt. Beim Anstieg der Stromaufnahme wird der Volumenstrom des zugeführten Schutzgases so lange erhöht bis die Stromaufnahme wieder konstant ist oder sinkt. Durch das bedarfsgerechte Spülen wird der Verbrauch an Spülgas gering gehalten.

In der Abkühlphase C wird die Temperatur der Schutzgasatmosphäre abgekühlt. Die Stromaufnahme des Motors steigt nach einer definierten Sollwertkurve entsprechend der Dichtezunahme. Die Stromaufnahme des Elektromotors wird mit der Sollwertkurve verglichen. Jede Abweichung im Kurvenverlauf der Stromaufnahme lässt somit auf eine zusätzliche Änderung der Atmosphärendichte schließen. Dies kann beispielsweise eine unerwünschte Methanbildung sein. Bei Abweichung des Istwertes vom jeweiligen Sollwert wird ein Signal gebildet, das zur Steuerung des Wärmebehandlungsprozesses und/oder zur Steuerung des Austausches der Schutzgasatmosphäre genutzt wird.

Im Rahmen der Erfindung sind ohne Weiteres Abwandlungen möglich. So kann das Spülen in mehreren Zeitintervallen erfolgen.

## Patentansprüche

1. Verfahren zum Glühen von Metallteilen in einer Schutzgasatmosphäre in einem Glühraum, wobei
- die Metallteile während einer Aufheizphase (A) aufgeheizt, während einer Haltephase (B), in welcher die Temperatur der Schutzgasatmosphäre konstant gehalten wird, auf einer konstanten Temperatur gehalten und ggf. während einer Abkühlphase (C) abgekühlt werden,
- während der Haltephase (B) ein Schutzgas kontinuierlich oder in Intervallen mit vorgegebenem Volumenstrom in den Glühraum eingeleitet und Schutzgasatmosphäre abgeführt wird,
- in der Schutzgasatmosphäre kontinuierlich ein Gebläse, welches von einem Elektromotor angetriebenen wird, mit einer konstanten Drehzahl umläuft,
- während der Haltephase (B) die Stromaufnahme des Elektromotors erfasst wird,
Anzahl und/oder Länge der Spülintervalle und/oder der Volumenstrom des Schutzgases auf Mindestwerte eingestellt werden,
bei einem Anstieg der Stromaufnahme des Elektromotors Anzahl und/oder Länge der Spülintervalle und/oder der Volumenstrom desselben Schutzgases so lange erhöht werden, bis die Stromaufnahme des Elektromotors konstant ist oder sinkt.

2. Verfahren nach Anspruch 1,
**dadurch gekennzeichnet, dass** während der Aufheizphase (A) und ggf. der Abkühlphase (C) die Stromaufnahme des Elektromotors mit einer Sollwertkurve verglichen wird und dass in Abhängigkeit von der Abweichung des Istwertes der Stromaufnahme vom Sollwert ein Signal gebildet wird, das zur Steuerung des Austausches der Schutzgasatmosphäre genutzt wird.

3. Verfahren nach Anspruch 1 bis 2,
**dadurch gekennzeichnet, dass** ein Maximalwert der Stromaufnahme festgelegt wird und dass bei einem Anstieg der Stromaufnahme über den Maximalwert hinaus die Anzahl der Spülintervalle verändert, Spülzeiten verlängert und/oder der Volumenstrom des Schutzgases so lange erhöht wird, bis die Stromaufnahme unter einen eingestellten Sollwert sinkt.

## Claims

1. Process for annealing metal parts in a protective gas atmosphere in an annealing chamber, wherein
- the metal parts are heated during a heating phase (A), are held at a constant temperature during a holding phase (B), in which the temperature of the protective gas atmosphere is kept constant, and, if appropriate, are cooled during a cooling phase (C),
- during the holding phase (B), a protective gas is fed into the annealing chamber continuously or at intervals with a predetermined volume flow and the protective gas atmosphere is removed,
- a fan driven by an electric motor continuously rotates at a constant speed in the protective gas atmosphere,
- the current consumption of the electric motor during the holding phase (B) is plotted,
the number and/or length of the purging intervals and/or the volume flow of the protective gas are set to minimum values,
when the current consumption of the electric motor rises, the number and/or length of the purging intervals and/or the volume flow of said protective gas are increased until the current consumption of the electric motor is constant or drops.

2. Process according to Claim 1,
**characterized in that**, during the heating phase (A) and, if appropriate, the cooling phase (C), the current consumption of the electric motor is compared with a desired value curve, and **in that** a signal, which is used to control the exchange of the protective gas atmosphere, is formed on the basis of the deviation of the actual value of the current consumption from the desired value.

3. Process according to Claims 1 and 2,
**characterized in that** a maximum value of the current consumption is stipulated, and **in that**, when the current consumption rises above the maximum value, the number of purging intervals is changed, purging times are increased and/or the volume flow of the protective gas is increased until the current consumption drops below a set desired value.

## Revendications

1. Procédé de traitement thermique de pièces métalliques sous une atmosphère de gaz protecteur dans une chambre de traitement thermique, dans lequel
- on chauffe les pièces métalliques pendant une phase de chauffage (A), on les maintient à une température constante pendant une phase de maintien (B), au cours de laquelle la température de l'atmosphère de gaz protecteur est maintenue constante, et on les refroidit éventuellement pendant une phase de refroidissement (C),
- pendant la phase de maintien (B), on introduit un gaz protecteur en continu ou par intermittence avec un courant volumique prédéterminé dans la chambre de traitement thermique et on évacue l'atmosphère de gaz protecteur,
- dans l'atmosphère de gaz protecteur, on fait tourner en continu avec une vitesse constante un ventilateur qui est entraîné par un moteur électrique,
- on détermine la consommation de courant du moteur électrique pendant la phase de maintien (B),
on règle le nombre et/ou la durée des intervalles de balayage et/ou le courant volumique du gaz protecteur à des valeurs minimales,
en cas d'augmentation de la consommation de courant du moteur électrique, on augmente le nombre et/ou la durée des intervalles de balayage et/ou le courant volumique du même gaz protecteur, jusqu'à ce que la consommation de courant du moteur électrique soit constante ou diminue.

2. Procédé selon la revendication 1, **caractérisé en ce que**, pendant la phase de chauffage (A) et éventuellement pendant la phase de refroidissement (C), on compare la consommation de courant du moteur électrique avec une courbe de valeur de consigne et **en ce que**, en fonction de l'écart de la valeur réelle de la consommation de courant par rapport à la valeur de consigne, on forme un signal qui est utilisé pour commander l'échange de l'atmosphère de gaz protecteur.

3. Procédé selon la revendication 1 ou 2, **caractérisé en ce que** l'on fixe une valeur maximale de la consommation de courant et **en ce que**, en cas d'augmentation de la consommation de courant au-delà de la valeur maximale, on change le nombre des intervalles de balayage, on allonge les temps de balayage et/ou on augmente le courant volumique du gaz protecteur jusqu'à ce que la consommation de courant diminue en dessous d'une valeur de consigne établie.
